# EUROPÄISCHE PATENTSCHRIFT

(11) **EP 0 046 836 B1**
(45) Veröffentlichungstag und Bekanntmachung des Hinweises auf die Patenterteilung: **10.10.1984**
(21) Anmeldenummer: 81101776.3
(22) Anmeldetag: 11.03.1981
(51) Int. Cl.: D04H 1/48

(54) **Einlagevliesstoff**
Lining felt
Feutre de triplure

(30) Priorität: 28.08.1980 DE 3032349
(43) Veröffentlichungstag der Anmeldung: 10.03.1982
(73) Patentinhaber: Firma Carl Freudenberg, 69469 Weinheim (DE)
(72) Erfinder: Knoke, Jürgen, Dr., D-6940 Weinheim (DE); Jöst, Manfred, D-6944 Hemsbach (DE); Tecl, Bohuslav, D-6940 Weinheim (DE); Fahrbach, Erich, Dr., D-6940 Weinheim (DE)
(74) Vertreter: Weissenfeld-Richters, Helga, Dr.

## Beschreibung

Die Erfindung betrifft einen Einlagevliesstoff.

Einlagevliesstoffe werden seit langem neben Einlagegeweben und Einlagegewirken in der Konfektionsindustrie verwendet. Bewährt haben sich insbesondere aufbügelbare Einlagevliesstoffe, wobei eine oder beide Oberflächen mit einem Haftmittelmuster versehen sind. Bei bindefaserverfestigten Vliesstoffen werden punktverschweißte Vliesstoffe bevorzugt und hierbei Vliesgewichte zwischen etwa 30 bis 50 g/m² ohne Haftmasse. Bei schwereren punktverschweißten Vliesstoffen wird im allgemeinen ein nur mangelhaftes Volumen und ein etwas zu fester Griff erzielt.

Zur Verstärkung der modernen textilen Oberstoffe hat man schon versucht, die an sich guten fasergebundenen punktverschweißten Einlagevliesstoffe durch Aufrauhen zu einem besseren Volumen zu führen. Dieser Versuch ergab jedoch keine Verbesserung, denn die Fasern werden bei dem Aufrauhvorgang herausgezogen und der fusselnde Vliesstoff läßt sich nicht mit Haftmasse beschichten. Die losen Fasern belegen die Druckvorrichtung und der nur mangelhaft mit Haftmasse versehene Einlagevliesstoff ist nicht wasch- und chemischreinigungsbeständig.

Der Erfindung liegt nun die Aufgabe zugrunde, einen Einlagevliesstoff zu entwickeln, der die Eigenschaften des Oberstoffes nicht stört und insbesondere gut drapierfähig sein soll. Dieser Einlagevliesstoff soll überdies wasch- und reinigungsbeständig sein.

Diese Aufgabe wird erfindungsgemäß gelöst durch einen Einlagevliesstoff, bestehend aus Stapel- und/oder Endlosfasern, der mit Hilfe von Klebemitteln und/oderthermoplastisch erweichbaren Bindefasern verfestigt und ein - oder beidseitig an der Oberfläche mit einem Haftmittelmuster versehen ist, wobei der Vliesstoff über seinen gesamten Querschnitt verfestigt ist und nach der Verfestigung ein- oder beidseitig mit Widerhaken tragenden Filznadeln bei ca. 20 bis 100 Einstichen/cm² derart nachgenadelt ist, daß er an der Ausstichseite jeweils eine flauschige Oberfläche aufweist, wobei im Falle der einseitigen Nadelung das Haftmittel auf der Einstichseite aufgedruckt oder aufgepudert ist.

Als Basisvliese eignen sich insbesondere quergelegte Vliese. Geeignet sind jedoch auch längsgelegte Vliese aus Stapel- und/oder Endlosfasern oder naßgelegte Vliese. Es ist überraschend, daß ein Einlagevliesstoff, der in bekannter Weise durch Bindefasern oder Bindemittel verfestigt ist, die erwünschten flauschigen und voluminösen Eigenschaften aufweist, wenn er in der erfindungsgemäß vorgeschlagenen Weise nachgenadelt ist. Dieser Effekt war nicht zu erwarten, denn bekannte, vorgenadelte Vliesstoffe sind relativ hart und steif. Vorgenadelte und dann verfestigte Vliesstoffe werden z. B. als Nadelfilzbodenbeläge oder als Trägermaterialien für Kunstleder verwendet. Durch das Nadeln wird hier die Weichheit und das Volumen des Ausgangsmaterials verringert. Demgegenüber soll der Einlagestoff erfindungsgemäß nach der Verfestigung genadelt sein, was überraschenderweise zu dem gegenüber den bekannten Nadelvliesen entgegengesetzten Effekt führt.

Es haben sich Einlagevliesstoffe bewährt, welche mit 5 bis 30 Gew. -%, bezogen auf das Gewicht der Fasern, an sich bekannten Bindemittel gebunden sind. Als Bindemittel lassen sich dabei Polyacrylesterdispersionen, Polyurethanbindemittel oder Siliconkautschukbindemittel verwenden. Vielfach sind Bindemittelzusätze von 10 bis 20 Gew.-%, bezogen auf das Gewicht der Fasern, erwünscht. Bei der Verwendung von Bindefasern können Homofilfasern, jedoch bevorzugt Bikomponentenfasern eingesetzt werden. Es eignen sich insbesondere Nylon 6, Copolyester oder Bikomponentenfasern aus Nylon 66/6 oder Polyethylenterephthalat/Copolyester. Die Bindefasern können 10 bis 100 Gew.-% der Fasermischung ausmachen. Als Cofasern eignen sich übliche vollsynthetische Fasern wie Polyester, Polyamide oder Polyacrilnitrilfasern. Daneben sind auch halbsynthetische- oder Naturfasern einsetzbar.

Der erfindungsgemäße Einlagevliesstoff ist ein- oder beidseitig nach der Verfestigung genadelt. Er weist 20 bis 100 Einstiche/cm² auf. Der Vliesstoff kann vor oder nach dem Nadelvorgang veredelt, z. B. gefärbt werden. Das Haftmittelmuster wird bevorzugt nachträglich aufgebracht, um zu vermeiden, daß bei dem Nadelprozeß das Haftmittel teilweise abgelöst wird.

Die erfindungsgemäßen Einlagevliesstoffe zeigen einen bisher nicht erzielbaren flauschigen Griff, der überraschenderweise auch beim Chemischreinigen und in der Wäsche nicht beinträchtigt wird. Die nachgenadelten Produkte unterscheiden sich bereits äußerlich und auch in ihren Eigenschaften erheblich von bekannten Einlagestoffen. Insbesondere unterscheiden sie sich jedoch von solchen Vliesstoffen, die vor dem Binden mit Hilfe von Nadeln vorverfestigt sind. Derartige Vliesstoffe sind nicht nur unökonomischer herstellbar, sie weisen insbesondere nicht die flauschige und voluminöse Oberfläche des erfindungsgemäßen Einlagevliesstoffes auf. Während die vorgenadelten Vliesstoffe nach dem Verbügeln vielfach eine schlechtere Oberflächenglätte zeigen und für bestimmte Einsatzgebiete, z. B. in feinen Blusen, nicht verwendet werden können, sind die nachgenadelten Einlagevliesstoffe gemäß der Erfindung infolge ihrer guten Oberflächenglätte auf allen Gebieten einsatzfähig, wo erhöhte Anforderungen gestellt werden.

### Beispiel 1

Auf einer Krempel wird ein Vlies gekrempelt mit einer Fasermischung aus 50% Polyamid 6, 1,6 dtex, und 50 Gew.-% Polyesters, 1,7 dtex.

Dieses Vlies wird mittels Querleger auf ein Lattenband abgetafelt. Das Gewicht des Faserflores beträgt 24 g/m^{2.} Dieser Flor wird in ein Imprägnierwerk geführt und dort mit einer aufgeschäumten Mischung einer Polymerdispersion aus 90 Gew.-% Butylacrylat, 6 Gew.-% Acrylnitril und 4 Gew.-% N-Methylolacrylamid, dem etwas Netzmittel und 1 Gewichtsteil fest auf fest Maleinsäure zugegeben ist, imprägniert, so daß 5 g/ m² Trockensubstanz aufgenommen werden. Der Bindemittelanteil liegt bei ca. 21 Gew.-%, bezogen auf das Gewicht der Fasermischung. Die Breite ist 1 mm, die Aufrollgeschwindigkeit 11 m/min.

Dieser Vliesstoff wird dann durch einen Nadelstuhl mit 2 Brettern mit je 5000 Nadeln/m mit 38 Gauge und 3 Widerhaken pro Kante (9 Widerhaken pro 3 Kanten) geführt. Der Hub beträgt 1000/min, die Einstichtiefe 14 mm, alle 3 Widerhaken pro Kante durchstoßen den Vliesstoff. Die Durchlaufgeschwindigkeit liegt bei 24 m/min, die Zahl der Einstiche pro cm² beträgt 38. Es entsteht ein einseitig flauschiges Material.

Auf der glatten nicht flauschigen Oberfläche werden mit Hilfe des Siebdruckverfahrens 12 g/ m² trocken eines Copolyamidschmelzklebers in Dispersionsform aufgebracht, der ein Terpolymeres aus 25% Nylon 6, 25% Nylon 66 und 50% Nylon 12 darstellt. Der Schmelzkleber wird mit einer 20 mesh-Schabtone aufgetragen, getrocknet und angesintert. Dieser Vliesstoff kann mit einer Plattenpresse bei 350mbar, 150°C und 10 Sekunden auf einen Oberstoff aus einem Polyester-Baumwoll-Gemisch verbügelt werden und ergibt einen sehr weichen, gefälligen, für sein geringes Gewicht relativ vollen Griff und eine gute Oberflächenglätte der Gewebeoberseite. Er dient als aufbügelbarer Einlagestoff, z. B. für Popelinoberstoff, Blusenoberstoff usw.

Die Messung der Dicke des Vliesstoffes mit Haftmasse nach DIN Normentwurf 53855 Teil 2 ergab 0,42 mm (Dicke ohne Nachnadeln 0,30 mm). Die Messung des Fallvermögens der mit dem selben oberlaminierten Vliesstoffe nach DIN 54306 ergab 50,1%. Der niedrige Fallkoeffizient beweist eine größere Drapierfähigkeit und ein weicheres textiles Fallvermögen als dies bei herkömmlichen Einlagevliesstoffen der Fall ist.

### Beispiel 2

Auf einer Karde wird ein Vlies gekrempelt mit einer Fasermischung aus 30% Nylon 66 mit einem Titer 1,7 dtex, 20% Polyester mit einem Titer 3,3 dtex und 50% einer Kern-Mantel-Bikomponentenfaser, die zu 50% aus Nylon 6 und 50% aus Nylon 66 besteht und deren Titer ebenfalls 3,3 dtex beträgt. Dieses Vlies wird mittels Querleger auf ein Lattenband abgelegt. Anschließend wird das Vlies mit einem Kalander mit einer glatten Walze und einer gravierten Walze mit Punktdimensionen von 0,55 - 0,8 - 0,65 mm sowie 30 Punkte/cm² (Punktabstand in den waagerechten Reihen 2,1 mm, in den senkrechten Reihen 1,6 mm) bei einer Temperatur von 225"C verschweißt. Die Auslaufgeschwindigkeit beträgt 10 m/min, das Gewicht des kalanderten Vliesstoffes 60 g/m². Die Breite beträgt 1 m, die Anpreßkraft der Walzen 500 N/cm. Dieser Vliesstoff wird im Anschluß daran durch einen Nadelstuhl mit 2 Brettern mit je 5000 Nadeln/m mit 40 Gauge und 3 Widerhaken pro Kante (9 Widerhaken pro 3 Kanten) passieren gelassen. Der Hub ist 1000/min, die Einstichtiefe beträgt 14 mm; alle 3 Widerhaken pro Kante durchstoßen den Vliesstoff. Die Durchlaufgeschwindigkeit liegt bei 24 m/min, die Zahl der Einstiche pro cm² beträgt 38. Es entsteht ein einseitig flauschiges Material, das sehr drapierfähig, weich und voluminös ist. Auf der glatten, nicht flauschigen Oberfläche werden mit Hilfe des Siebdruckverfahrens 23 g/m² eines Copolyamidschmelzklebers aus einer Dispersion aufgebracht, die ein Terpolymer aus 25% Nylon 6, 25% Nylon 66 und 50% Nylon 12 darstellt. Der Schmelzkleber wird punktförmig aufgetragen, wobei der Punktdurchmesser 0,90 mm beträgt und 30 Punkte statistisch auf einem cm² verteilt sind, und anschließend getrocknet und angesintert. Dieser Vliesstoff kann mit einer Plattenpresse bei 35 KPa, 150° C und 10 Sekunden auf einem Oberstoff aus Polyester-Baumwolle 65/35 verbügelt werden und gibt einen sehr weichen gefälligen vollen Griff. Es dient als aufbügelbarer Einlagestoff für Mäntel, Kostüme, Herrenjacketts u. a.

### Beispiel 3 (Vergleichsversuch)

Ein Vliesstoff wird wie in Beispiel 2 hergestellt, ohne daß derselbe der erfindungsgemäßen Nachnadelungsprozedur unterzogen wird. Er ist härter, flacher und weniger drapierfähig als das Vergleichsmuster nach Beispiel 2 und auch der flauschige Charakter der Oberfläche fehlt.

Auch das mit dem Oberstoff PE/BW 65:35 verbügelte Laminat zeigt einen deutlich flacheren und festeren Griff als in Beispiel 2.

### Beispiel 4 (Vergleichsversuch)

Ein Vlies der gleichen Zusammensetzung wie in Beispiel 2 und 3 wird kardiert, quergelegt und genadelt. Dabei werden folgende Bedingungen gewählt: 2 Nadelbretter (von oben eingenadelt), 6 m/min, 700 Hub, 12 mm Einstichtiefe. Dieser Vlies wird dann unter den gleichen Bedingungen wie in Beispiel 2 mit 10 m/min in einem Kalander mit gravierter und glatter Walze bei 225° verschweißt und in ähnlicher Art wie in Beispiel 2 mit Copolyamidschmelzkleber beschichtet. Der auf diese Weise erzeugte Vliesstoff ist etwas unruhiger als der nach Beispiel 2 und 3 erzeugte, ähnelt aber vor und nach dem Verbügeln in seinem harten und festen Griff dem Vliesstoff des Beispiels 3. Nach dem Verbügeln mit einem glatten Oberstoff ist die Oberfläche deutlich unruhiger.

### Beispiel 5

Die 3 Muster aus den Beispielen 1 bis 4 werden mit einem Polyester-Baumwollgewebe 65/35 verbügelt, 3mal gereinigt nach DIN 54 303 B1. 1 und 3mal gewaschen nach DIN 54 304 BI. 1 und 53 920 Abschn. 4.3 (60° Alle 3 Muster zeigen bei diesen Pflegebehandlungen nahezu ein gleiches Verhalten. Sie fusseln nur wenig aus, und die Laminate zeigen nur eine geringe Griffveränderung gegenüber dem Ausgangszustand. Die Dikkenmessung des beschichteten Materials nach DIN Normentwurf 53 855 Teil 2 zeigte folgende Ergebnisse:
Beispiel 2 = 1,32 mm
Beispiel 3 = 1,15 mm
Beispiel 4 = 1'12 mm.

Das Fallvermögen eines Laminates mit dem selben Oberstoff, mit dem »Cusick-Tester« nach DIN 54 306 gemessen, ergab:
Beispiel 2: 61,8%
Beispiel 3: 69,4%
Beispiel 4: 72,2%

Der niedrige Fallkoeffizient zeigt den weicheren textilen Fall und die bessere Drapierfähigkeit.

## Patentansprüche

1. Einlagevliesstoff, bestehend aus Stapel-und/oder Endlosfasern, der mit Hilfe von Klebemitteln und/oder von thermoplastisch erweichbaren Bindefasern verfestigt und ein- oder beidseitig an der Oberfläche mit einem Haftmittelmuster versehen ist, wobei der Vliesstoff über seinen gesamten Querschnitt verfestigt ist und nach der Verfestigung ein- oder beidseitig mit Widerhaken tragenden Filznadeln bei ca. 20 bis 100 Einstichen/cm² derart nachgenadelt ist, daß er an der Ausstichseite jeweils eine flauschige Oberfläche aufweist, wobei im Falle der einseitigen Nadelung das Haftmittel auf der Einstichseite aufgedruckt oder aufgepudert ist.

2. Verfahren zur Herstellung eines Einlagevliesstoffes nach Anspruch 1, bei dem aus Stapel- oder Endlosfasern ein Vlies gebildet wird, das Vlies durch ein Bindemittel verfestigt, derartig ein- oder beidseitig nachgenadelt wird, daß Faserbüschel aus der oder den Oberflächen herausstehen, und ein- oder beidseitig an der Oberfläche mit einem Haftmittelmuster versehen wird, wobei das Vlies durch Imprägnieren mit einem Klebemittel oder durch Punktverschwei- ßen über seinen gesamten Querschnitt hindurch verfestigt wird und nach der Verfestigung mit einer Stichdichte von 20 bis 100 Einstichen je cm² derart nachgenadelt wird, daß die Ausstichseite eine flauschige Oberfläche erhält, wobei im Falle der einseitigen Nadelung das Haftmittel auf die Einstichseite musterartig aufgedruckt oder aufgepudert wird.

## Claims

1. A nonwoven interlining comprising staple fibres and/or continuous filaments, which has been consolidated by means of an adhesive and/ or by means of thermoplastically softening bonding fibres and which has been provided with adhesive applied in a pattern on one or both surfaces, the nonwoven having been consolidated over its entire cross-section and thereafter having been needle-punched on one or both sides with barbed felting needles at a rate of about 20 to 200 pricks/cm², so that it has a fluffy surface on the side on which the needles emerge, and the adhesive, in the case of single-sided needle punching, being printed or sprinkled onto the side which the needles enter.

2. A process for the manufacture of a nonwoven interlining according to claim 1, in which a fleece is formed from staple fibres or continuous filaments, is consolidated by means of a binder, is subsequently needle-punched on one or both sides in such a manner that fibre bundles protrude from the surface or surfaces, and is provided on one or both surfaces with adhesive applied in a pattern, the fleece being consolidated over its entire cross-section by impregnation with an adhesive or by point welding and, after consolidation, being needle-punched with a density of 20 to 100 pricks/cm², so that it has a fluffy surface on the side on which the needles emerge, the adhesive, in the case of single-sided needle-punching, being printed or sprinkled in a pattern onto the side which the needles enter.

## Revendications

1. Feutre de triplure constitué de fibres discontinues et/ou de filaments, qui est renforcé à l'aide d'adhésifs et/ou de fibres de liaison pouvant être ramollies thermoplastiquement et qui est pourvu sur une face ou sur les deux faces d'un motif adhésif, le feutre étant renforcé dans toute sa section et subissant un post-aiguilletage après le renforcement sur un côté ou sur les deux côtés, à l'aide d'aiguilles de feutrage portant des crochets, à raison d'environ 20 à 100 piqûres par cm², de façon à ce qu'il présente du côté de sortie des piqûres chaque fois une surface pelucheuse, dans le cas de l'aiguilletage d'un seul côté, le produit adhésif étant imprimé ou déposé par poudrage du côté du piquage.

2. Procédé pour la fabrication d'un feutre de triplure, selon la revendication 1, dans lequel un feutre est constitué de fibres discontinues ou de filaments, renforcé par un agent de liaison, soumis ensuite à un aiguilletage sur une face ou sur les deux faces, de façon à ce que des touffes de fibres fassent saillie sur la ou les surfaces, et dans lequel le feutre est pourvu, en surface, sur une ou sur les 2 faces d'un motif adhésif, le feutre étant renforcé par imprégnation d'un adhésif ou par soudage par points dans toute sa section et subissant un post-aiguilletage après le renforcement, avec une densité de piqûres de 20 à 100 piqûres/cm², de façon à ce qu'il présente, du côté de sortie des piqûres, une surface pelucheuse, dans le cas du piquage d'un seul côté, le produit adhésif étant imprimé ou appliqué par poudrage suivant un motif sur le côté du piquage.
